# FASCICULE DE BREVET EUROPEEN

(11) **EP 0 526 440 B1**
(45) Date de publication et mention de la délivrance du brevet: **11.01.1995**
(21) Numéro de dépôt: 92870096.2
(22) Date de dépôt: 01.07.1992
(51) Int. Cl.: B21B 45/04, B21B 45/08

(54) **Procédé et dispositif de décalaminage d'un produit métallique laminé à chaud**
Verfahren und Vorrichtung zum Entzundern eines warmgewalzten Metallgegenstandes
Method and device for descaling a hot rolled metal product

(30) Priorité: 09.07.1991 BE 9100651
(43) Date de publication de la demande: 03.02.1993
(73) Titulaire: CENTRE DE RECHERCHES METALLURGIQUES, B-1040 Bruxelles (BE)
(72) Inventeur: Wilmotte, Stéphan, B-4050 Chaudfontaine (BE); Hougardy, Alain, B-1050 Ixelles (BE); Simon, Pierre, B-4043 Embourg (BE)
(74) Mandataire: Lacasse, Lucien Emile

(56) Documents cités:
- DE-A- 3 125 146
- US-A- 3 811 305
- PATENT ABSTRACTS OF JAPAN vol. 9, no. 70 (M-367)(1793) 30 Mars 1985 & JP-A-59 202 113 (ISHIKAWAJIMA HARIMA JUKOGYO) 15:11:1984

## Description

La présente invention concerne un procédé de décalaminage d'un produit métallique laminé à chaud, ainsi qu'un dispositif pour la mise en oeuvre de ce procédé.

Une technique de décalaminage couramment appliquée à l'heure actuelle consiste à utiliser des jets plats d'eau sous pression élevée, qui sont projetés sur la surface du produit laminé. Ces jets sont habituellement fixes, et le produit à décalaminer défile devant les buses d'arrosage. Il en résulte que les jets couvrent la totalité de la surface du produit, et même davantage parce que certaines plages sont couvertes à deux reprises en raison du chevauchement des buses voisines.

Cette technique requiert des pressions de projection élevées, ce qui implique une consommation d'énergie importante. De plus, elle entraîne une forte consommation d'eau.

Un procédé selon le préambule de la revendication 1 et un dispositif selon le préambule de la revendication 6 sont connus du document US-A- 3811305.

La présente invention a pour objet un procédé de décalaminage qui permet d'assurer un décalaminage au moins équivalent à celui que l'on peut réaliser par les procédés conventionnels, tout en opérant avec une pression de liquide et une consommation d'eau nettement moins élevées que ces derniers.

L'invention est basée sur l'observation inattendue, faite récemment par le Demandeur, selon laquelle il n'est pas nécessaire de projeter de l'eau sous pression sur la totalité de la surface du produit pour assurer un décalaminage correct. En d'autres termes, le facteur de couverture est inférieur à 100 % dans le procédé de l'invention, alors qu'il est supérieur à 100 %, dans une mesure parfois importante, dans les procédés conventionnels. Le facteur de couverture est ici défini comme le rapport entre la partie de la surface du produit touchée directement par les jets d'eau sous pression et la surface totale du produit.

Conformément à l'invention, un procédé de décalaminage d'un produit métallique laminé à chaud, dans lequel on projette un agent liquide sous la forme d'une pluralité de jets parallèles l'un à l'autre sur la surface dudit produit qui défile suivant une première direction, est caractérisé en ce que les jets sont cohérents, et ont un diamètre inférieur à 2,5 mm, et en ce que l'on déplace ladite pluralité de jets en un mouvement alternatif de balayage, dans une seconde direction qui n'est pas parallèle à ladite première direction.

Au sens de la présente demande, un jet cohérent est un jet plein de section essentiellement constante; en d'autres termes, un jet cohérent ne contient pas de bulles d'air, il n'est le siège d'aucune turbulence ni d'aucun éclatement ou élargissement de la veine liquide.

Les jets cohérents de liquide ont avantageusement un diamètre compris entre 0,8 mm et 2 mm.

Selon une mise en oeuvre particulière, lesdits jets sont répartis transversalement par rapport au produit à décalaminer, suivant une direction qui n'est pas parallèle, et qui est de préférence perpendiculaire à la direction de défilement dudit produit.

La direction dudit mouvement alternatif des jets cohérents dans le plan de la surface à décalaminer peut en principe être quelconque, sauf parallèle à la direction de défilement du produit. Ce mouvement alternatif se fait cependant de préférence suivant une direction perpendiculaire à la direction de défilement du produit, afin de limiter le nombre de jets d'une part et leur course transversale d'autre part.

La pression d'alimentation desdits jets est inférieure à 75 bar, et elle est de préférence comprise entre 20 bar et 60 bar.

Par un autre aspect, l'invention porte sur un dispositif pour la mise en oeuvre du procédé de décalaminage qui vient d'être décrit.

Le dispositif de décalaminage d'un produit metalliqué laminé à chaud de l'invention comprend une pluralité de gicleurs dirigés, parallèlement l'un à l'autre, vers le produit à décalaminer, des moyens d'alimentation desdits gicleurs en agent liquide sous pression, ainsi que des moyens pour imprimer auxdits gicleurs un mouvement alternatif de balayage dans une direction qui n'est pas parallèle à la direction de défilement dudit produit.

Les gicleurs présentent un orifice de sortie dont le diamètre est inférieur à 2,5 mm, et de préférence compris entre 0,8 mm et 2 mm.

Le pas des gicleurs, c'est-à-dire la distance qui les sépare dans la direction de leur mouvement alternatif, et la course des gicleurs au cours de ce mouvement, doivent être adaptés judicieusement l'un à l'autre, pour que les jets d'extrémité atteignent, en bout de course de balayage, les rives du produit à décalaminer.

Selon une caractéristique particulière, le pas des gicleurs est compris entre 15 mm et 80 mm. Une distance de 15 mm correspond en pratique à l'espace minimum requis pour permettre le montage des gicleurs. Par contre, des gicleurs distants de plus de 80 mm devraient opérer un balayage exagérément long pour assurer la couverture requise du produit. En effet, la course de balayage des gicleurs, qui résulte de l'amplitude de leur mouvement alternatif, doit être au moins égale au pas des gicleurs pour éviter qu'il subsiste sur le produit des zones longitudinales non atteintes par deux jets voisins.

D'autres particularités et avantages de l'invention ressortiront de la description plus détaillée qui va suivre, qui porte sur des exemples de mise en oeuvre et qui est illustrée par les dessins annexés, dans lesquels la
- Fig. 1: est une vue en plan montrant la position de gicleurs à jet plat de la technique antérieure, répartis suivant la largeur d'une bande d'acier à décalaminer; la
- Fig. 2: est une vue de face montrant un dispositif conforme à un mode de réalisation de la présente invention en position au-dessus d'une bande d'acier; la
- Fig. 3: montre les trajectoires décrites par deux jets d'eau voisins sur la surface d'un produit d'acier; et les
- Fig. 4 et 5: sont des vues en plan de la bande d'acier de la Fig. 2, sur laquelle on a tracé les zones décalaminées par deux jets d'eau voisins, respectivement pour des diamètres de jet différents.

Les figures 1 et 2 constituent des représentations schématiques, sans échelle particulière, dans lequelles on n'a reproduit que les éléments requis pour une bonne compréhension de l'invention. En particulier, on n'a pas représenté de moyens d'alimentation en agent liquide ni de moyens d'application du mouvement alternatif, qui peuvent être de tout type connu. Le sens du mouvement des éléments mobiles, tels que la bande et les gicleurs, ainsi que le sens de circulation de l'agent liquide, sont indiqués par des flèches appropriées. Les figures 3 et 4 ne sont données qu'à titre d'exemple chiffré, qui ne peuvent en aucun cas limiter la portée de l'invention.

La Fig. 1 montre un produit, dans le cas présent une bande d'acier 1, défilant dans le sens de la flèche 2. Au-dessus de la bande d'acier 1 sont disposés des gicleurs fixes à jet plat 3, répartis sur la largeur de la bande 1 et obliques par rapport au sens de déplacement de celle-ci. Avec cette disposition des gicleurs à jet plat, typique de la technique antérieure, la totalité de la surface de la bande est frappée directement par l'agent liquide de décalaminage, en l'occurrence l'eau; une portion non négligeable de cette surface est d'ailleurs frappée directement deux fois par l'eau, en raison du chevauchement des gicleurs 3. On a représenté dans la Fig. 1 les bandes 4 de la surface directement frappées par chaque jet plat, et l'on a indiqué en hachuré les zones de recouvrement 5. On atteint ainsi fréquemment un facteur de couverture de 1,1 à 1,3 selon les installations actuelles. Typiquement, ces installations fonctionnent avec des pressions d'alimentation de l'eau de l'ordre de 110 à 150 bar, et des débits d'eau spécifiques de l'ordre de 20 à 25 litres par mètre carré de surface de la bande. De tels débits d'eau provoquent d'ailleurs un refroidissement sensible des produits à décalaminer, en particulier des bandes d'acier.

Un dispositif conforme à une variante de l'invention est schématisé dans la Fig. 2, qui concerne également le décalaminage d'une bande d'acier 1, vue ici en coupe transversale et se déplaçant suivant la flèche 2. Ce dispositif comprend une nourrice horizontale 6, disposée transversalement au-dessus de la bande 1 et s'étendant sensiblement sur toute la largeur de celle-ci. La nourrice 6 est pourvue de tubulures verticales 7, dirigées vers la bande 1 et portant à leur extrémité inférieure des gicleurs 8. La nourrice 6 est alimentée en eau sous pression par des moyens appropriés non représentés, symbolisés par la flèche 9.

L'ensemble constitué par la nourrice 6, les tubulures 7 et les gicleurs 8 est animé d'un mouvement alternatif oscillant autour d'un pivot P. Ce mouvement, orienté transversalement par rapport à la direction de déplacement de la bande 1, est symbolisé par la double flèche 10. Il peut par exemple être réalisé au moyen d'une commande à bielle - manivelle.

Le pas des gicleurs, c'est-à-dire leur distance D dans le sens de la largeur de la bande, est compris entre 15 mm et 80 mm; dans le présent exemple, il est de préférence de 25 mm. Leur course de balayage C, c'est-à-dire l'amplitude du mouvement alternatif transversal, est comprise entre une fois et deux fois le pas, à savoir de préférence entre 30 mm et 160 mm; dans ce cas particulier, elle est de 37,5 mm.

Dans la Fig. 2, le dispositif est représenté dans sa position moyenne. En fonctionnement, il oscille alternativement vers l'une puis vers l'autre rive de la bande, jusqu'à des positions extrêmes ou points morts où sa vitesse s'inverse et où les jets des gicleurs d'extrémité atteignent pratiquement les bords respectifs de la bande 1.

Les gicleurs 8 sont des gicleurs à jet concentré rond, dont l'orifice de sortie présente un diamètre d compris entre 0,8 mm et 2 mm. Les jets conservent un diamètre sensiblement constant sur toute leur longueur, et leur surface d'impact sur la surface de la bande est donc un cercle ayant ce même diamètre d.

Lors du déplacement alternatif des gicleurs 8, combiné au mouvement de défilement longitudinal de la bande 1, les surfaces d'impact des jets d'eau décrivent une trajectoire de type sinusoïdal sur la bande. La surface de bande directement frappée par un jet représente donc une piste sensiblement sinusoïdale, et deux pistes voisines peuvent s'interpénétrer plus ou moins profondément, selon l'amplitude du mouvement alternatif des gicleurs correspondants. La partie de la surface du produit directement frappée par n jets de diamètre d est donc égale à (n x d x l), l étant la longueur d'une piste sinusoïdale. Cette partie ne représente qu'une fraction de la surface totale; le facteur de couverture est donc toujours inférieur à 100 %. Le tracé de deux de ces pistes sinusoïdales 11, 11' est représenté dans la Fig. 3. Dans ce cas, les jets avaient un diamètre d = 0,95 mm, un pas D = 30 mm et une course C = 40 mm. Leur fréquence de balayage était f = 12,4 Hz; le produit, dans ce cas une billette, se déplaçait à une vitesse v = 0,11 m/s. Dans ces conditions, le facteur de couverture valait 29,8 %.

Par ailleurs, il a été constaté lors des essais que la zone d'action d'un jet s'étendait nettement au-delà de la surface d'impact direct de ce jet sur la bande. En fait, la largeur de la piste décalaminée par un jet de diamètre d est comprise entre 5 d et 10 d, selon le diamètre du jet, la pression d'impact de l'agent liquide, la vitesse de déplacement du jet et le type de calamine.

Les figures 4 et 5 montrent, à titre d'exemple, les zones de la surface d'une bande d'acier décalaminées par deux jets voisins présentant respectivement des diamètres différents.

Dans la représentation de la Fig. 4, la bande 1 se déplace de la gauche vers la droite de la figure avec une vitesse v = 0,25 m/s. On a symbolisé en trait interrompu les pistes 11, 11' décrites par les jets des deux gicleurs 8, 8' et en traits pleins 12, 12' et 13, 13' les limites des zones d'action des jets émis respectivement par ces gicleurs. Transversalement par rapport à la direction de déplacement de la bande 1, ces gicleurs présentent un pas D de 25 mm et une course de balayage C de 37,5 mm. Les trajectoires 11, 11' sont essentiellement des sinusoïdes. Dans les exemples représentés, leur fréquence f a été choisie telle que la tangente à l'origine de la sinusoïde fasse un angle α = 15 degrés avec la direction du mouvement des gicleurs 8, 8'. Compte tenu de la vitesse v de la bande et de la course C des gicleurs, la fréquence du mouvement de gicleurs vaut f = 13,5 Hz. En raison des vitesses actuelles de déplacement des produits laminés à chaud, la fréquence f est de préférence comprise entre 5 Hz et 50 Hz, afin de conserver des trajectoires suffisamment serrées d'une part et de limiter les sollicitations mécaniques de l'ensemble mobile d'autre part. Enfin, les gicleurs sont alimentés en eau à une pression de 70 bar.

Dans la Fig. 4, les gicleurs avaient un diamètre de sortie d = 0,85 mm, et la piste décalaminée par chaque gicleur avait une largeur L = 6 mm. On constate que, pour les conditions choisies, il subsiste à chaque alternance une plage triangulaire 14, 14' hors des zones d'action des jets 8, 8'.

Dans la Fig. 5, toutes les conditions sont les mêmes que dans la Fig. 4, à l'exception du diamètre de sortie des gicleurs 8, 8' qui vaut ici d = 1,3 mm. Leurs zones d'action respectives présentent dès lors une largeur L = 9 mm. De ce fait, les plages triangulaires 14, 14' sont très nettement réduites.

On comprendra aisément qu'il est possible de faire disparaître entièrement ces plages 14, 14' en modifiant un ou plusieurs des paramètres suivants : le diamètre des jets d, et par conséquent la largeur L, l'angle α et par conséquent la fréquence f, la course C ou le pas D des gicleurs, la pression p de l'eau d'alimentation.

## Revendications

1. Procédé de décalaminage d'un produit métallique laminé à chaud, dans lequel on projette un agent liquide sous la forme d'une pluralité de jets parallèles l'un à l'autre sur la surface dudit produit qui défile suivant une première direction, caractérisé en ce que les jets sont cohérents, et ont un diamètre inférieur à 2,5 mm, et en ce que l'on déplace ladite pluralité de jets en un mouvement alternatif de balayage dans une seconde direction qui n'est pas parallèle à ladite première direction.

2. Procédé de décalaminage suivant la revendication 1, caractérisé en ce que les jets d'agent liquide ont un diamètre compris entre 0,8 mm et 2 mm.

3. Procédé de décalaminage suivant l'une ou l'autre des revendications 1 et 2, caractérisé en ce que la direction dudit mouvement des jets d'agent liquide est perpendiculaire à ladite première direction.

4. Procédé de décalaminage suivant l'une ou l'autre des revendications 1 à 3, caractérisé en ce que la pression d'alimentation desdits jets d'agent liquide est inférieure à 75 bar, et est de préférence comprise entre 20 bar et 60 bar.

5. Procédé de décalaminage suivant l'une ou l'autre des revendications 1 à 4, caractérisé en ce que la fréquence dudit mouvement alternatif est comprise entre 5 Hz et 50 Hz.

6. Dispositif de décalaminage d'un produit métallique laminé à chaud pour la mise en oeuvre du procédé suivant l'une ou l'autre des revendications 1 à 5, comprenant une pluralité de gicleurs (8) dirigés, parallèlement l'un à l'autre, vers le produit à décalaminer (1), des moyens (6;9) d'alimentation desdits gicleurs en agent liquide sous pression, ainsi que des moyens (10) pour imprimer auxdits gicleurs (8) un mouvement alternatif de balayage caractérisé en ce le mouvement alternatif de balayage est dans une direction qui n'est pas parallèle à la direction de défilement du produit (1).

7. Dispositif suivant la revendication 6, caractérisé en ce que le diamètre de sortie desdits gicleurs (8) est inférieur à 2,5 mm, et est de préférence compris entre 0,8 mm et 2 mm.

8. Dispositif suivant l'une ou l'autre des revendications 6 et 7, caractérisé en ce que le pas (D) des gicleurs (8) est compris entre 15 mm et 80 mm.

9. Dispositif suivant la revendication 8, caractérisé en ce que l'amplitude (C) dudit mouvement alternatif de balayage est comprise entre une fois et deux fois le pas (D) des gicleurs (8).

10. Dispositif suivant l'une ou l'autre des revendications 6 à 9, caractérisé en ce qu'il comprend une nourrice (6) sur laquelle sont montées des tubulures (7) portant les gicleurs (8), ledit mouvement alternatif étant imprimé directement à ladite nourrice (6).

## Claims

1. Method for descaling a hot rolled metal product, wherein a liquid agent is projected in the form of a plurality of jets parallel to each other against the surface of the said product which is travelling in a first direction, characterized in that the jets are coherent and have a diameter inferior to 2,5 mm and in that the said plurality of jets is moved according to an alternating scanning movement in a second direction which is not parallel to the said first direction.

2. Method for descaling according to claim 1, characterized in that the liquid agent jets have a diameter comprised between 0,8 mm and 2 mm.

3. Method for descaling according to anyone of claims 1 and 2, characterized in that the direction of the said movement of the liquid agent jets is perpendicular to said first direction.

4. Method for descaling according to anyone of claims 1 to 3, characterized in that the feeding pressure for the said jets of liquid agent is below 75 bars and is preferably comprised between 20 bars and 60 bars.

5. Method for descaling according to anyone of claims 1 to 4, characterized in that the frequency of said alternating movement is comprised between 5 Hz and 50 Hz.

6. Device for descaling a hot rolled metal product by carrying out the process according to anyone of claims 1 to 5, comprising a plurality of nozzles (8) directed, while being parallel to each other, against the product to be descaled (1), means (6, 9) for feeding said nozzles with liquid agent under pressure as well as means (10) for transmitting to said nozzles (8) an alternating scanning movement, characterized in that the alternating scanning movement is in a direction which is not parallel to the travelling direction of the product (1).

7. Device according to claim 6, characterized in that the outlet diameter of the said nozzles (8) is inferior to 2,5 mm and is preferably comprised between 0,8 mm and 2 mm.

8. Device according to anyone of claims 6 and 7, characterized in that the spacing (D) of the nozzles (8) is comprised between 15 mm and 80 mm.

9. Device according to claim 8, characterized in that the amplitude (C) of said alternating scanning movement is comprised between once and twice the spacing (D) of the nozzles (8).

10. Device according to anyone of claims 6 to 9 characterized in that it comprises a feeder (6) on which are mounted tubes (7) bearing the nozzles (8), said alternating movement being communicated directly to said feeder (6).

## Patentansprüche

1. Verfahren zum Entzundern eines warmgewalzten Metallgegenstandes, bei welchem man ein flüssiges Mittel, unter der Form einer Vielzahl von untereinander parallelen Strahlen, auf die Oberfläche des besagten Gegenstandes spritzt, der in einer ersten Richtung vorbeiläuft, dadurch gekennzeichnet, daß die Strahlen kohärent sind und einen Durchmesser von weniger als 2,5 mm aufweisen, und daß man die besagte Vielzahl von Strahlen in einer alternativen abtastenden Bewegung in eine zweite Richtung, welche keine Parallelität zu der besagten ersten Richtung aufweist, fortbewegt.

2. Verfahren zum Entzundern gemäß Anspruch 1, dadurch gekennzeichnet, daß die Strahlen des flüssigen Mittels einen zwischen 0,8 mm und 2 mm liegenden Durchmesser aufweisen.

3. Verfahren zum Entzundern gemäß einem der Ansprüche 1 und 2, dadurch gekennzeichnet, daß die Richtung der besagten Bewegung der Strahlen des flüssigen Mittels senkrecht zu der besagten ersten Richtung steht.

4. Verfahren zum Entzundern gemäß einem der Ansprüche 1 bis 3, dadurch gekennzeichnet, daß der Versorgungsdruck der besagten Strahlen des flüssigen Mittels kleiner als 75 bar ist und daß er vorzugsweise zwischen 20 bar und 60 bar liegt.

5. Verfahren zum Entzundern gemäß einem der Ansprüche 1 bis 4, dadurch gekennzeichnet, daß die Frequenz der besagten alternativen Bewegung zwischen 5 Hz und 50 Hz liegt.

6. Vorrichtung zum Entzundern eines warmgewalzten Metallgegenstandes zwecks Anwendung des Verfahrens gemäß einem der Ansprüche 1 bis 5, welche in sich eine Vielzahl von Düsen (8), welche parallel zueinander und gegen den zu entzundernden Gegenstand gerichtet sind, Einrichtungen (6, 9) für die Versorgung besagter Düsen mit flüssigem unter Druck stehendem Mittel, sowie Hilfsmittel (10) um den besagten Düsen (8) eine alternative abtastende Bewegung in einer Richtung zu verleihen, umfaßt, dadurch gekennzeichnet, daß die alternative abtastende Bewegung in eine Richtung erfolgt welche nicht parallel zur Fortbewegungsrichtung des Gegenstandes (1) ist.

7. Vorrichtung gemäß Anspruch 6, dadurch gekennzeichnet, daß der Durchmesser am Ausgang der besagten Düsen (8) kleiner als 2,5 mm ist und vorzugsweise zwischen 0,8 mm und 2 mm liegt.

8. Vorrichtung gemäß einem der Ansprüche 6 und 7, dadurch gekennzeichnet, daß der Abstand (D) zwischen den Düsen (8) zwischen 15 mm und 80 mm liegt.

9. Vorrichtung gemäß Anspruch 8, dadurch gekennzeichnet, daß die Amplitude (C) der alternativen abtastenden Bewegung zwischen einmal und zweimal dem Abstand (D) der Düsen (8) liegt.

10. Vorrichtung gemäß einem der Ansprüche 6 bis 9, dadurch gekennzeichnet, daß sie einen Versorger (6) umfaßt, auf welchem Rohre (7) montiert sind, welche ihrerseits die Düsen (8) tragen, während die alternative Bewegung dem besagten Versorger (6) unmittelbar auferlegt wird.
